# EUROPÄISCHE PATENTSCHRIFT

(11) **EP 2 852 693 B1**
(45) Veröffentlichungstag und Bekanntmachung des Hinweises auf die Patenterteilung: **04.01.2017**
(21) Anmeldenummer: 13721743.6
(22) Anmeldetag: 08.05.2013
(51) Int. Cl.: C23C 30/00, C25D 3/56, C25D 5/48, C25D 7/00, C21D 1/673, C21D 1/70, C21D 8/02

(54) **VERFAHREN ZUM HERSTELLEN EINES BAUTEILVERBUNDS**
METHOD FOR PRODUCING A COMPONENT COMPOSITE
PROCÉDÉ DE PRODUCTION D'UN ASSEMBLAGE DE PIÈCES

(30) Priorität: 22.05.2012 DE 102012208494
(43) Veröffentlichungstag der Anmeldung: 01.04.2015
(73) Patentinhaber: Bayerische Motoren Werke Aktiengesellschaft, 80809 München (DE)
(72) Erfinder: LOIDL, Matthias, 81371 München (DE)
(86) Internationale Anmeldenummer: PCT/EP2013/059601
(87) Internationale Veröffentlichungsnummer: WO 2013/174655

(56) Entgegenhaltungen:
- EP-A1- 2 412 848
- WO-A1-2011/052797
- DE-A1- 10 256 608

## Beschreibung

Die Erfindung betrifft ein Verfahren zum Herstellen eines Bauteilverbunds für eine Kraftfahrzeugkarosserie, mit wenigstens einem aus einem höherfesten Stahlblechmaterial gebildeten und mit einer metallischen Korrosionsschutzbeschichtung versehenen Blechformteil.

Die Erfindung betrifft ferner einen mit diesem Verfahren hergestellten Bauteilverbund für eine Kraftfahrzeugkarosserie.

Es ist bekannt Blechformteile aus einem höherfesten Stahlblechmaterial nach der Umformung in einem elektrolytischen Beschichtungsprozess mit einer metallischen Korrosionsschutzbeschichtung zu versehen. Diesbezüglich wird auf die DE 10 2009 053 368 A1 derselben Anmelderin verwiesen.

Aus der EP2412848 ist weiterhin ein Herstellungsverfahren für ein höherfestes Stahlblechformteil mit einer elektrolytisch aufgebrachten metallischen Korrosionsschutzbeschichtung bekannt.

Die elektrolytisch aufgebrachte metallische Korrosionsschutzbeschichtung ist im allgemeinen spröde und stellt bei einer Verklebung des Blechformteils (über die elektrolytisch aufgebrachte metallische Korrosionsschutzbeschichtung) mit einem anderen Bauteil eine Schwachstelle dar.

Der Erfindung liegt die Aufgabe zugrunde, hier Abhilfe zu schaffen.

Diese Aufgabe wird gelöst durch ein erfindungsgemäßes Verfahren mit den Merkmalen des Anspruchs 1. Mit dem nebengeordneten Anspruch erstreckt sich die Lösung der Aufgabe auch auf einen Bauteilverbund für die Verwendung in einer Kraftfahrzeugkarosserie. Bevorzugte Ausgestaltungen und Weiterbildungen der Erfindung ergeben sich analog für beide Erfindungsgegenstände sowohl aus den abhängigen Ansprüchen als auch aus den nachfolgenden Erläuterungen.

Das erfindungsgemäße Verfahren umfasst zumindest die folgenden Schritte:
- Umformen eines bereitgestellten Ausgangsblechmaterials, wobei es sich um ein ebenes Blechmaterial oder um ein bereits geformtes Blechmaterial handeln kann, zu einem Blechformteil;
- Reinigen des Blechformteils als Vorbereitung auf ein nachfolgendes elektrolytisches Beschichten;
- Aufbringen einer metallischen Korrosionsschutzbeschichtung auf das Blechformteil durch elektrolytisches Beschichten, wobei die metallische Korrosionsschutzbeschichtung zumindest bereichsweise auf dem blanken Grundmaterial (bzw. Substrat) des Blechformteils abgeschieden wird;
- Fügen des mit der metallischen Korrosionsschutzbeschichtung versehenen Blechformteils mit wenigstens einem anderen Bauteil durch Kleben (nachfolgend als Verkleben bezeichnet), wobei die Verklebung über die elektrolytisch aufgebrachte metallische Korrosionsschutzbeschichtung erfolgt; und
- nachfolgendes Wärmebehandeln des durch Verklebung erzeugten Teileverbunds (noch nicht fertiger Bauteilverbund), bei einer Temperatur von nicht mehr als 220° C und mit einer Wärmbehandlungszeit von 20 bis 40 Minuten, um die Haftfestigkeit der elektrolytisch aufgebrachten metallischen Korrosionsschutzbeschichtung am Grundmaterial bzw. Substrat des Blechformteils zu erhöhen und hierdurch die Beständigkeit der Verklebung zu verbessern.

Bevorzugt ist vorgesehen, dass die vorausgehend genannten Verfahrensschritte chronologisch in der angegebenen Reihenfolge ausgeführt bzw. durchgeführt werden, wobei zwischen den einzelnen Schritten durchaus Pausen und/oder Transportwege vorgesehen sein können. Ferner kann das erfindungsgemäße Verfahren nicht angegebene Zwischenschritte (bspw. Schneidoperationen, Teiletransport, Qualitätskontrollen etc.) oder im Einzelnen nicht näher erläuterte Teilschritte umfassen.

Die Wärmbehandlung des durch Verklebung gefügten Teileverbunds dient dazu, die Haftfestigkeit bzw. Anhaftung der elektrolytisch aufgebrachten metallischen Korrosionsschutzbeschichtung am Grundmaterial des betreffenden Blechformteils zu erhöhen und hierdurch die Beständigkeit der Verklebung dauerhaft zu verbessern. Eine Wärmebehandlung ist auch in der DE 10 2009 053 368 A1 beschrieben. Anders als bei dem erfindungsgemäßen Verfahren dient diese jedoch dazu, einer Wasserstoffversprödung des Grundmaterials entgegen zu wirken.

Bei dem anderen Bauteil kann es sich um ein beliebiges Karosserieteil handeln. Bevorzugt ist vorgesehen, dass es sich bei dem anderen Bauteil ebenfalls um ein Blechformteil handelt, wobei dieses Blechformteil ebenfalls aus einem höherfesten Blechmaterial gebildet sein kann. Ferner kann auch das andere Bauteil mit einer metallischen Korrosionsschutzbeschichtung und insbesondere mit einer elektrolytisch aufgebrachten metallischen Korrosionsschutzbeschichtung versehen sein.

Unter einem höherfesten Stahlblechmaterial wird ein Blechmaterial aus einem Stahlwerkstoff verstanden, dessen Zugfestigkeit mindestens 800 MPa, bevorzugt mindestens 900 MPa, besonders bevorzugt mindestens 1000 MPa und insbesondere mindestens 1100 MPa beträgt. Die Bezeichnung "höherfestes Stahlblechmaterial" schließt somit auch hoch- und höchstfeste Stahlblechmaterialien mit ein.

Es ist jedoch nicht zwingend erforderlich, dass bereits das Ausgangsblechmaterial höherfeste Eigenschaften aufweist. Vielmehr können diese im Verlaufe des erfindungsgemäßen Verfahrens auch herausgebildet werden. So ist bspw. bevorzugt vorgesehen, dass das Umformen des Ausgangsblechmaterials ein Presshärten bzw. Formhärten einschließt bzw. beinhaltet. Beim Presshärten wird das zuvor auf über 900° C erwärmte Blechmaterial in einem gekühlten Werkzeug geformt und noch während der Formgebung gleichzeitig mit hoher Geschwindigkeit abgekühlt, um eine Festigkeitssteigerung zu erzielen. Für das Presshärten eignet sich z. B. ein 16MnB5-oder ein 22MnB5-Werkstoff.

Bevorzugt handelt es sich bei dem Blechmaterial um ein Feinblech mit einer Blechstärke von bis zu 3,0 mm, bevorzugt von bis zu 2,0 mm, besonders bevorzugt von bis zu 1,5 mm und insbesondere von bis zu 1,0 mm.

Unter einem elektrolytischen bzw. galvanischen Beschichten wird das elektrochemische Abscheiden von metallischen Niederschlägen bzw. Überzügen auf dem Grundmaterial des betreffenden Blechformteils verstanden. Die aufgebrachte metallische Beschichtung bzw. Korrosionsschutzbeschichtung kann einlagig oder auch mehrlagig sein. Die metallische Beschichtung wird zumindest bereichsweise auf das Blechformteil aufgebracht. Bevorzugt ist vorgesehen, dass die Beschichtung vollflächig und insbesondere auch auf beide Blechseiten des Blechformteils aufgebracht wird.

Die im elektrolytischen Beschichtungsprozess abgeschiedene metallische Korrosionsschutzbeschichtung kann eine Zink-Nickel-Schicht (ZnNi-Schicht) sein. Bevorzugt ist vorgesehen, dass die Schichtdicke der elektrolytisch aufgebrachten Korrosionsschutzbeschichtung kleiner oder gleich 15 µm ist. Bei einer zinkhaltigen Korrosionsschutzbeschichtung ist vorgesehen, dass die Schichtdicke größer oder gleich 5 µm und kleiner oder gleich 15 µm ist und insbesondere in etwa 7,5 µm beträgt.

Das Wärmbehandeln des durch Verklebung erzeugten Teileverbunds erfolgt bei einer Temperatur von nicht mehr als 220° C. Die Wärmebehandlungszeit beträgt 20 bis 40 Minuten und kann insbesondere ca. 30 Minuten betragen. Durch die Wärmebehandlung wird der Bauteilverbund im Wesentlichen fertiggestellt.

Besonders bevorzugt ist vorgesehen, dass das Wärmebehandeln im Zuge eines Lackierprozesses erfolgt, wobei insbesondere vorgesehen ist, dass der durch Verklebung erzeugten Teileverbund zuvor in einen größeren Teileverbund (wie bspw. eine Kraftfahrzeugkarosserie) eingefügt wurde. Handelt es sich z. B. um einen Teileverbund bzw. Bauteilverbund für den Karosserierohbau so kann die Wärmebehandlung relativ spät bzw. nach Beendigung des Karosserierohbaus erfolgen. Auf diese Weise kann man sich die beim Lackierprozess oftmals erforderliche Wärmbehandlung zu Nutze machen, so dass eine gesonderte Wärmebehandlung des durch Verklebung erzeugten Bauteilverbunds entfallen kann, was unter ökonomischen und ökologischen Gesichtspunkten besonders vorteilhaft ist. Das Wärmebehandeln im Zuge eines Lackierprozesses kann auch zum Aushärten des verwendeten Klebstoffs genutzt werden. Bevorzugt ist vorgesehen, dass bei dem Lackierprozess die Verklebungsstelle überlackiert wird.

Wird eine Kraftfahrzeugkarosserie bspw. einer kathodischen Tauchlackierung (KTL) unterzogen, so kann man sich den hierbei erforderlichen Einbrennprozess, wobei die Kraftfahrzeugkarosserie im Anschluss an die Tauchlackierung einem Wärmofen oder dergleichen zugeführt wird, für das Wärmebehandeln des durch Verklebung erzeugten Teileverbunds zu Nutze machen, zumal der Teileverbund und das darin eingebundene Blechformteil mit der elektrolytisch aufgebrachten metallischen Korrosionsschutzbeschichtung ohnehin diesen Einbrennprozess durchlaufen muss.

Mit dem nebengeordneten Anspruch erstreckt sich die Lösung der Aufgabe auch auf einen Bauteilverbund für eine Kraftfahrzeugkarosserie, der insbesondere mit einem erfindungsgemäßen Verfahren hergestellt wurde, wobei dieser Bauteilverbund ein erstes Blechformteil, das aus einem höherfesten Stahlblechmaterial gebildet und mit einer elektrolytisch aufgebrachten metallischen Korrosionsschutzbeschichtung versehen ist, und wenigstens ein zweites Blechformteil aufweist und wobei die beiden Blechformteile durch Verklebung miteinander gefügt sind. Bevorzugt ist vorgesehen, dass es sich bei dem ersten Blechformteil um ein Verstärkungsteil und insbesondere um ein Innenverstärkungsteil für den Fußbereich einer B-Säule handelt, wie nachfolgend im Zusammenhang mit den Figuren näher erläutert.

Die Erfindung wird nachfolgend anhand der Figuren beispielhaft und in nicht einschränkender Weise näher erläutert. Die in den Figuren gezeigten und/oder nachfolgend erläuterten Merkmale können, unabhängig von konkreten Merkmalskombinationen, allgemeine Merkmale der Erfindung sein.
- Fig. 1: zeigt in einer perspektivischen Ansicht zwei Bauteile, die durch Verkleben zu einem Bauteilverbund gefügt werden.
- Fig. 2: zeigt schematisch in einem Ablaufplan wesentliche Schritte des erfindungsgemäßen Verfahrens zur Herstellung des Bauteilverbunds aus Fig. 1.

Fig. 1 zeigt den Fußbereich einer B-Säule für eine Kraftfahrzeugkarosserie. Der Fußbereich der B-Säule ist insgesamt mit 10 bezeichnet. In diesem Fußbereich geht die B-Säule 10 in den unteren Seitenschweller 11 über. Sowohl bei der B-Säule 10 als auch beim Seitenschweller 11 handelt es sich um Blechformteile. Es kann eine einstückige Ausbildung der B-Säule 10 und des Seitenschwellers 11 oder eine Verschweißung vorgesehen sein.

Fig. 1 zeigt ferner ein Innenverstärkungsteil 20, das von innen bzw. gemäß Darstellung von unten in den Übergangsbereich zwischen B-Säule 10 und Seitenschweller 11 eingesetzt wird, wobei durch Verklebung ein Bauteilverbund herbeigeführt wird. (Das Verstärkungsteil 20 könnte auch von der Außenseite her aufgeklebt werden.) Bei dem Innenverstärkungsteil 20 handelt es sich um ein Blechformteil aus einem höherfesten Stahlblechmaterial. Insbesondere handelt es sich um ein pressgehärtetes Blechformteil. Das Innenverstärkungsteil 20 ist mit einer elektrolytisch aufgebrachten metallischen Korrosionsschutzbeschichtung versehen, wobei es sich insbesondere um eine ZiNi-Beschichtung handelt. Auch die B-Säule 10 und der Seitenschweller 11 können mit einer solchen Korrosionsschutzbeschichtung versehen sein.

Die Herstellung des in Fig. 1 gezeigten Bauteilverbunds unter Einbringung des mit einer elektrolytischen metallischen Korrosionsschutzbeschichtung versehenen Innenverstärkungsteils 20 wird nachfolgend anhand der Fig. 2 näher erläutert.

Im Schritt I wird ein bereitgestelltes Ausgangsblechmaterial zu dem Innenverstärkungsteil 20 umgeformt, wobei dieses Umformen ein Presshärten einschließen kann. Anschließend wird im Schritt II das Innenverstärkungsteil 20 gereinigt. Im Schritt III wird in einem elektrolytischen Abscheidungsprozess eine metallische Korrosionsschutzbeschichtung auf das Innenverstärkungsteil 20 aufgebracht. Anschließend wird im Schritt IV das mit der elektrolytisch aufgebrachten metallischen Korrosionsschutzbeschichtung versehene Innenverstärkungsteil 20 durch Verkleben mit der B-Säule 10 und dem Schweller 11 gefügt, wie in Fig. 1 durch den Pfeil veranschaulicht.

In einem direkt oder auch zu einem späteren Zeitpunkt nachfolgenden Schritt V wird der durch Verklebung erzeugte Bauteilverbund zwischen den Blechformteilen 20 und 10 bzw. 11 wärmebehandelt, um die Haftfestigkeit der metallischen Korrosionsschutzbeschichtung am Grundmaterial des Innenverstärkungsteils 20 zu erhöhen und dadurch die Beständigkeit der Verklebung zwischen den Bauteilen 10 bzw. 11 und 20 zu verbessern. Die Wärmebehandlung erfolgt insbesondere im Zuge eines Lackierprozesses bzw. im Anschluss an einen Lackierprozess, wie obenstehend erläutert. Das im Zusammenhang mit der Fig. 2 erläuterte Verfahren kann weitere Zwischenschritte und Teilschritte umfassen.

### Bezugszeichenliste

### Verfahren zum Herstellen eines Bauteilverbunds

- 10: B-Säule
- 11: Seitenschweller
- 20: Innenverstärkungsteil
- I: erster Verfahrensschritt
- II: zweiter Verfahrensschritt
- III: dritter Verfahrensschritt
- IV: vierter Verfahrensschritt
- V: fünfter Verfahrensschritt

## Patentansprüche

1. Verfahren zum Herstellen eines Bauteilverbunds für eine Kraftfahrzeugkarosserie, mit wenigstens einem aus einem höherfesten Stahlblechmaterial gebildeten und mit einer metallischen Korrosionsschutzbeschichtung versehenen Blechformteil (20), umfassend die folgenden Schritte:
- Umformen eines bereitgestellten Ausgangsblechmaterials zu einem Blechformteil (20);
- Reinigen des Blechformteils (20);
- Aufbringen einer metallischen Korrosionsschutzbeschichtung auf das Blechformteil (20) durch elektrolytisches Beschichten;
- Fügen des mit der metallischen Korrosionsschutzbeschichtung versehenen Blechformteils (20) mit wenigstens einem anderen Bauteil (10, 11) durch Verkleben; und
- anschließendes Wärmebehandeln des durch Verklebung erzeugten Teileverbunds bei einer Temperatur von nicht mehr als 220° C und mit einer Wärmbehandlungszeit von 20 bis 40 Minuten, um die Haftfestigkeit der metallischen Korrosionsschutzbeschichtung am Grundmaterial des Blechformteils (20) zu erhöhen und hierdurch die Beständigkeit der Verklebung zu verbessern.

2. Verfahren nach Anspruch 1,
**dadurch gekennzeichnet, dass**
das Umformen des Ausgangsblechmaterials ein Presshärten einschließt.

3. Verfahren nach Anspruch 1 oder 2,
**dadurch gekennzeichnet, dass**
das Wärmbehandeln bei einer Temperatur von 180° C erfolgt.

4. Verfahren nach einem der vorausgehenden Ansprüche,
**dadurch gekennzeichnet, dass**
die Wärmbehandlungszeit 30 Minuten beträgt.

5. Verfahren nach einem der vorausgehenden Ansprüche 1 bis 4,
**dadurch gekennzeichnet, dass**
das Wärmebehandeln im Zuge eines Lackierprozesses erfolgt.

6. Verfahren nach einem der vorausgehenden Ansprüche 1 bis 4,
**dadurch gekennzeichnet, dass**
das Wärmebehandeln im Zuge des Einbrennprozesses im Anschluss an eine kathodische Tauchlackierung erfolgt.

7. Verfahren nach Anspruch 5 oder 6,
**dadurch gekennzeichnet, dass**
bei dem Lackierprozess die Verklebungsstelle überlackiert wird.

8. Verfahren nach einem der vorausgehenden Ansprüche,
**dadurch gekennzeichnet, dass**
die im elektrolytischen Beschichtungsprozess abgeschiedene metallische Korrosionsschutzbeschichtung eine Zink-Nickel-Schicht ist.

9. Verfahren nach einem der vorausgehenden Ansprüche,
**dadurch gekennzeichnet, dass**
die Schichtdicke der elektrolytisch aufgebrachten Korrosionsschutzbeschichtung kleiner oder gleich 15 µm ist.

10. Bauteilverbund für eine Kraftfahrzeugkarosserie, hergestellt mit einem Verfahren nach einem der vorausgehenden Ansprüche,
- mit einem ersten Blechformteil (20), bei dem es sich um ein Innenverstärkungsteil für den Fußbereich einer B-Säule (10) handelt, das aus einem höherfesten Stahlblechmaterial gebildet und mit einer elektrolytisch aufgebrachten metallischen Korrosionsschutzbeschichtung versehen ist, und
- mit wenigstens einem zweiten Blechformteil (10, 11), bei dem es sich um den Übergangsbereich zwischen einer B-Säule (10) und einem Seitenschweller (11) handelt,
wobei die beiden Blechformteile (20; 10, 11) durch Verklebung miteinander gefügt sind, derart, dass das erste Blechformteil (20) von innen in den Übergangsbereich zwischen B-Säule (10) und Seitenschweller (11) eingesetzt und durch Verklebung der Bauteilverbund herbeigeführt ist.

## Claims

1. A method for producing a composite component for the bodywork of a motor vehicle, with at least one sheet metal formed part (20) which is formed from a high-strength steel sheet material and is provided with a metallic anti-corrosive coating, comprising the following steps:
- forming a starting sheet material, which is provided, into a sheet metal formed part (20);
- cleaning the sheet metal formed part (20);
- applying a metallic anti-corrosive coating to the sheet metal formed part (20) by electrolytic coating;
- joining the sheet metal formed part (20), provided with the metallic anti-corrosive coating, to at least one other component (10, 11) by adhesive bonding; and
- subsequently heat treating the composite component, produced by adhesive bonding, at a temperature of not more than 220 °C and with a heat treatment time of from 20 to 40 minutes to increase the adhesion of the metallic anti-corrosive coating to the base material of the sheet metal formed part (20) and to thereby improve the resistance of the adhesive bond.

2. A method according to claim 1,
**characterised in that**
the forming procedure of the starting sheet metal material includes a press-hardening procedure.

3. A method according to claim 1 or claim 2,
**characterised in that**
the heat treatment is carried out at a temperature of 180 °C.

4. A method according to any one of the preceding claims, **characterised in that** the heat treatment time is 30 minutes.

5. A method according to any one of the preceding claims 1 to 4,
**characterised in that**
the heat treatment is carried out in the course of a painting process.

6. A method according to any one of the preceding claims 1 to 4,
**characterised in that**
the heat treatment is carried out in the course of the stoving process following a cathodic dip painting procedure.

7. A method according to claim 5 or claim 6,
**characterised in that**
the adhesion site is overpainted during the painting procedure.

8. A method according to any one of the preceding claims,
**characterised in that**
the metallic anti-corrosive coating, deposited in the electrolytic coating process, is a zinc-nickel layer.

9. A method according to any one of the preceding claims,
**characterised in that**
the layer thickness of the electrolytically applied anti-corrosive coating is less than or equal to 15 µm.

10. A composite component for the bodywork of a motor vehicle, produced by a method according to any one of the preceding claims,
- having a first sheet metal formed part (20), which is an interior reinforcing part for the foot region of a B-pillar (10) which is formed from a high-strength steel sheet material and is provided with an electrolytically applied metallic anti-corrosive coating, and
- having at least one second sheet metal formed part (10, 11), which is the transition region between a B-pillar (10) and a side skirt (11),
wherein the two sheet metal formed parts (20; 10, 11) are joined together by adhesive bonding such that the first sheet metal formed part (20) is introduced from inside into the transition region between B-pillar (10) and side skirt (11) and the composite component is obtained by adhesive bonding.

## Revendications

1. Procédé de fabrication d'un élément composite pour une carrosserie de véhicule avec au moins une préforme en tôle (20) réalisée en une tôle d'acier de grande résistance et équipée d'un revêtement métallique anticorrosion comprenant les étapes suivantes consistant à :
- mettre en forme un matériau en tôle de départ fourni pour obtenir une préforme en tôle (20),
- nettoyer la préforme en tôle (20),
- appliquer un revêtement de protection anticorrosion métallique sur la préforme en tôle (20) par revêtement par voie électrolytique,
- assembler la préforme en tôle (20) équipée du revêtement de protection anticorrosion métallique avec au moins un autre élément (10, 11) par collage, puis
- traiter thermiquement l'élément composite obtenu par collage à une température ne dépassant pas 220°C et pendant une durée de traitement thermique de 20 à 40 minutes pour permettre d'augmenter l'adhérence du revêtement de protection anticorrosion métallique sur le matériau de base de la préforme en tôle (20) et ainsi améliorer la stabilité de l'adhésion.

2. Procédé conforme à la revendication 1,
dans lequel la mise en forme du matériau en tôle de départ comprend une trempe à la presse.

3. Procédé conforme à la revendication 1 ou 2,
**caractérisé en ce que**
le traitement thermique est effectué à une température de 180°C.

4. Procédé conforme à l'une des revendications précédentes,
**caractérisé en ce que**
la durée du traitement thermique est de 30 minutes.

5. Procédé conforme à l'une des revendications précédentes 1 à 4,
**caractérisé en ce que**
le traitement thermique est effectué au cours d'un processus de laquage.

6. Procédé conforme à l'une des revendications précédentes 1 à 4,
**caractérisé en ce que**
le traitement thermique est effectué au cours du processus de cuisson à la suite d'un laquage par immersion cathodique.

7. Procédé conforme à la revendication 5 ou 6,
**caractérisé en ce que**
pendant le processus de laquage, les parties d'adhésion sont sur laquées.

8. Procédé conforme à l'une des revendications précédentes,
**caractérisé en ce que**
le revêtement de protection anticorrosion métallique se séparant lors du processus de revêtement par voie électrolytique est une couche de zinc-nickel.

9. Procédé conforme à l'une des revendications précédentes,
**caractérisé en ce que**
l'épaisseur de couche du revêtement de protection anticorrosion appliqué par voie électrolytique est inférieure ou égale à 15 µm.

10. Elément composite destiné à une carrosserie de véhicule obtenu par la mise en oeuvre du procédé conforme à l'une des revendications précédentes,
comprenant :
- une première préforme en tôle (20) constituée par une pièce de renfort interne pour la zone de base d'une colonne B (10) qui est réalisée en une matériau en tôle d'acier de grande résistance et est équipée d'un revêtement de protection anticorrosion métallique appliqué par voie électrolytique, et
- au moins une seconde préforme en tôle (10, 11) constituée par la zone de transition entre une colonne B (10) et un marchepied latéral (11),
les deux préformes en tôle (20 ; 10, 11) étant assemblées par collage de sorte que la première préforme en tôle (20) soit introduite par l'extérieur dans la zone de transition entre la colonne B (10) et le marchepied latéral (11) et que l'élément composite soit obtenu par collage.
